# EUROPÄISCHE PATENTSCHRIFT

(11) **EP 2 173 931 B1**
(45) Veröffentlichungstag und Bekanntmachung des Hinweises auf die Patenterteilung: **01.02.2012**
(21) Anmeldenummer: 08756846.5
(22) Anmeldetag: 27.06.2008
(51) Int. Cl.: D01F 2/00, D02G 1/12, D06M 15/643

(54) **FÜLLFASER MIT VERBESSERTEM ÖFFNUNGSVERHALTEN, VERFAHREN ZU DEREN HERSTELLUNG UND DEREN VERWENDUNG**
FIBREFILL FIBRE HAVING IMPROVED OPENING CHARACTERISTICS, PRODUCTION AND USE THEREOF
FIBRES DE GARNISSAGE À COMPORTEMENT À L'OUVERTURE AMÉLIORÉ, LEUR PROCÉDÉ DE FABRICATION ET LEUR UTILISATION

(30) Priorität: 11.07.2007 AT 10822007
(43) Veröffentlichungstag der Anmeldung: 14.04.2010
(73) Patentinhaber: Lenzing AG, 4860 Lenzing (AT)
(72) Erfinder: MÄNNER, Johann, A-4852 Weyregg (AT); JARY, Susanne, A-4853 Steinbach (AT); IVANOFF, Denitza, A-4904 Atzbach (AT); DOBSON, Peter, Derby DE72 3FW (GB); HAGER, Markus, A-4800 Attnang (AT); FIRGO, Heinrich, A-4840 Vöcklabruck (AT)
(74) Vertreter: Hanemann, Otto
(86) Internationale Anmeldenummer: PCT/AT2008/000237
(87) Internationale Veröffentlichungsnummer: WO 2009/006656

(56) Entgegenhaltungen:
- WO-A-94/28220
- WO-A-95/24520
- WO-A-99/16705
- WO-A-2004/088010
- DE-A1- 19 858 353
- GB-A- 1 458 319
- GB-A- 1 491 747

## Beschreibung

Die vorliegende Erfindung betrifft ein Verfahren zur Herstellung einer cellulosischen Faser, insbesondere einer Lyocell-Faser, die aufgrund Ihres verbesserten Öffnungsverhaltens besonders gut zur Mischung mit Federn, Insbesondere mit Daunen geeignet ist, eine solche Füllfaser sowie die Verwendung dieser Füllfaser In Mischungen, sowie Bettwaren und Bekleidung, die mit diesen Mischungen gefüllt sind.

Als Füllfasern in Mischung mit Daunen und Federn sind Kurzschnittfasem aus schmelzextrudierten, synthetischen Polymeren wie Polyester, Polymilchsäure und andere bekannt und weithin eingesetzt.

Cellulosische Fasern, insbesondere die von der BISFA (The International Bureau for the Standardisation of Man Made Fibres) mit dem Gattungsnamen Lyocell bezeichneten lösungsmittelgesponnenen Fasern sind seit langem bekannt und werden seit Jahren In großtechnischem Maßstab hergestellt. Bei der Herstellung von Lyocellfesern wird als Lösungsmittel ein tertiäres Aminoxid, insbesondere N-Methylmorpholin-N-Oxid (NMMO) verwendet. Ebenfalls geeignet als Lösungsmittel sind ionische Flüssigkeiten.

Die Lösung der Cellulose wird in diesen Verfahren üblicherweise mittels eines Formwerkzeuges extrudiert und dabei ausgeformt. Die ausgeformte Lösung gelangt beispielsweise in einem sogenannten Trocken-Naß-Spinnverfahren über einen Luftspaft in ein Fällbad, wo durch Ausfällen der Lösung der Formkörper erhalten wird. Der Formkörper wird gewaschen, und ggf, nach weiteren Behandlungsschritten getrocknet. Ein Verfahren zur Herstellung von Lyocellfasern ist z. B. in der US 4,246,221 beschrieben,

*Die WO 94*/*28220 betrifft ein Verfahren zur Kräuselung cellulosischer Filamente, hergestellt nach einem Trocken-Naß-Spinnverfahren mittels einer Stouchkammerkräuselung, zur Erzielung einer Haftfähigkeit ähnlich der von natürlich gekräuselten Naturfasern.*

*Die WO95*/*24520 offenbart ein Kräuselungsverfahren von Lyocellfasern im nassen Zustand mittels einer Stauchkammer zur Erzielung einer permanter Kräuselung. Diese Fasern sind besonders zur Verwendung In Filtern geeignet.*

Es wurde auch bereits vorgeschlagen, Lyocellfasern als Füllfasern in Form von Vliesen In Steppdecken und als Bällchen in Kissen zu verwenden. So werden belapleisweise in WO 99/16705 als geeignete Füllfasertypen gekräuselte Lyocell-Stapelfasern für Vliese und Bällchen beschrieben. Diese Publikation macht jedoch keinerlei Angaben zum Fasertiter, zur Schnittlänge der Fasern oder zu Oberflächenbehandlungen. Auch auf das Öffnungsverhalten der Fasern und daraus resultierende Probleme geht die WO 99/16705 nicht ein.

In der WO 2004/070093 A2 werden Lyocellfasern mit einem Titer von 6,7 dtex und einer Schnittlänge von 11 mm als Mischungspartner für Federn und Daunen vorgeschlagen. Die Mischung von Lyocell und Federn bzw. Daunen erfolgt in einem Naßmischverfahren. Zum Öffnungsverhalten der Lyocellfasern und damit verbundene Probleme enthält die WO 2004/070093 A2 keinerlei Hinweise.

In der WO 2004/023943 werden darüber hinaus Lyocellfasern im Titerbereich von 0,7 bis 8,0 dtex und einer Schnittlänge von 5 bis 100 mm zur Verwendung als Füllmaterial für Einwegsteppdecken, die aus reinem Lyocell oder auch aus Mischungen mit anderen, vorzugsweise biologisch abbaubaren Kunstfasern bestehen, ausführlich beschrieben. Lyocell als Mischungspartner für Federn und Daunen wird nur beiläufig vorgeschlagen, ohne näher auf die damit verbundenen Verarbeitungsprobleme hinzuweisen oder gar eine Lösung für solche Probleme zu offenbaren.

Aus der WO 2005/007945 ist die Verwendung von Lyocell-Stapelfasern mit einer Wertzahl des Verhältnisses von Titer (in dtex) zu Schnittlänge (in mm) von 0,10 oder mehr als Füllfaser für Decken, Polster, Kissen, Mätratzen oder Vlieses für Polstermöbel bekannt. Auch die Verwendung solcher Fasern zur Mischung mit Fasern anderer Fasergattungen oder mit Daunen und Federn ist dort beschrieben.

Die Herstellung der aus diesem Stand der Technik bekannten Fasern für Daunenmischungen erfolgt, z. B. gemäß EP 797 696, indem die gesponnenen Filamente direkt nach dem Spinnen im nassen Zustand zu Stapelfasern geschnitten und anschließend als Vlies einer kontinuierlichen Nachbehandlung zugeführt werden. Nach einer Wäsche zur Entfernung von restlichem NMMO und Avivierung werden die Fasern getrocknet und in einer Presse zu Ballen verpackt, wobei Drücke von bis zu 220 bar erreicht werden. Diese Art der Faserherstellung, -nachbehandlung und -verpackung entspricht der von ähnlichen Fasern, die später für Anwendungen in Garnen oder Nonwovens eingesetzt werden. Eine geringere Verpressung ist aus logistischen und wirtschaftlichen Gründen nicht möglich.

Die Verarbeiter von Daunen und Federn verfügen jedoch im Allgemeinen nicht über die sonst in der Textilherstellung üblichen zusätzlichen Öffnungsaggregate. Die als Mischungsfasern weithin eingesetzten synthetischen Fasern wie Polyester lassen sich leicht öffnen, so dass für die Verarbeitung solcher Fasern keine aggressiven Öffnungsaggregate verwendet werden müssen. Der Großteil der Daunen und Federn wird im Trockenzustand verarbeitet, wobei als Aggregate Ventilatoren und Blasleitungen zum Öffnen, Mischen und Transportieren verwendet werden. Werden jetzt die nach dem oben genannten Verfahren bekannten Lyocellfasern als Mischungspartner eingesetzt, so kommt es aufgrund der starken Verpressung im Ballen zu einer mangelhaften Öffnung der Fasern. Dabei können größere Gebilde aus ungewollt verfestigten Fasern in die darauf folgenden Verarbeitungsmaschinen gelangen und deren empfindliche Teile zerstören. Eine homogene Mischung mit Daunen und Federn ist mit diesen Fasern nicht möglich. Auch die WO 2005/007945 geht nicht auf das Problem der mangelhaften Öffnungsmöglichkeiten eines in handelsüblicher Weise gepressten Faserballens mit den bei Daunenverarbeitern vorhandenen Geräten ein.

### Aufgabe:

Gegenüber dem bekannten Stand der Technik bestand die Aufgabe der vorliegenden Erfindung daher darin, eine Faser zur Verfügung zu stellen, die sich auch ohne die Anwendung der in der Textilindustrie üblichen Öffnungsaggregate öffnen und anschließend zu einer homogenen Mischung mit Daunen und Federn verarbeiten lässt.

Eine weitere Aufgabe bestand darin, ein Verfahren zur Verfügung zu stellen, mit dem eine Faser hergestellt werden kann, die sich auch ohne die Anwendung der in der Textilindustrie üblichen Öffnungsaggregate öffnen und anschließend zu einer homogenen Mischung mit Daunen und Federn verarbeiten lässt.

### Lösung

Diese Aufgabe konnte durch eine cellulosische Füllfaser mit einem Einzeifasertiter von 0,7 bis 6,0 dtex, bevorzugt 0,8 bis 3,0 dtex, gelöst werden, die eine in einer Stauchkammer erzeugte Kräuselung mit einer Bogenzahl von mindestens 18 Bögen/10cm sowie eine Avivageauflage aufweist. Diese Fasern weisen auch nach einer starken Verpressung in einem handelsüblichen Faserballen ein hervorragendes Öffnungsverhalten mit einfachen Aggregaten auf, was sich in dem praxisnahen, sogenannten Blowbox-Test feststellen lässt.

Fasern mit einem Einzelfasertiter, der deutlich geringer als 0,7 dtex ist, sind für die beabsichtigte Verwendung als Füllfaser zu fein, da sie beispielsweise keine genügende Bauschfähigkeit aufweisen. Fasern mit einem Einzelfasertiter von wesentlich mehr als 6,0 dtex sind zu dick und steif und ergeben daher keine weiche Füllung mehr, wie sie von einem Produkt mit Daunen und/oder Federn vom Verbraucher gefordert wird.

Die Stauchkammerkräuselung erfolgte nach dem in WO95/24520 beschriebenen Verfahren. Überraschenderweise wurde gefunden, dass diese Fasern bessere Öffnungseigenschaften aufweisen als Lyocellfasern, die mittels der oben genannten Vliesnachbehandlung produziert wurden. Insbesondere war überraschend, dass sich eine in einer Stauchkammer gekräuselte Faser wesentlich besser öffnen ließ als eine in einer Vliesnachbehandlung gekräuselte Faser.

An dieser Stelle muss ausdrücklich betont werden, dass sich eine in einer Stauchkammer gekräuselte Faser deutlich von einer in einer Vliesnachbehandlung gekräuselten Faser unterscheidet. Beispielsweise sind in einer gemäß der EP 797 696 im Vlies gekräuselten Faser dauerhafte Quetschstellen vorhanden, die im Polarisationsmikroskop deutlich sichtbar sind. Während eine solche Vlieskräuselung für verschiedene textile und sonstige Anwendungen vorteilhaft ist, hat sie für das Gebiet der vorliegenden Erfindung den Nachteil eines schlechteren Öffnungsverhaltens.

Die erfindungsgemäße Füllfaser weist bevorzugt eine Bogenzahl von 18 bis 50 Bögen/10cm, besonders bevorzugt eine Bogenzahl von 18 bis 40 Bögen/10cm auf. Eine geringere Bogenzahl ergibt eine zu geringe Bauschigkeit der Füllfaser, während höhere als die genannten Bogenzahlen das Öffnungsverhalten wiederum verschlechtern, da mehr Verhakungen zwischen den einzelnen Fasern entstehen können.

Sie weist außerdem bevorzugt eine Avivageauflage von 0,3 bis 3,0 Gew.%, bezogen auf die Gesamtmasse der avivierten Faser auf. Während geringere Avivageauflagen zu einem schlechteren Gleitverhalten und damit zu einem schlechteren Öffnungsverhalten führen, sind höhere Avivageauflagen zum einen aufgrund des höheren Chemikalienverbrauchs teurer, hinterlassen einen zu feuchten bzw. schmierigen Griff der Fasern und verschlechtern ebenfalls das Öffnungs- und Weiterverarbeitungsverhalten.

Als Avivage für diese Füllfaser ist eine aminofunktionalisierte Avivage besonders bevorzugt. Die Aminogruppen in der Avivage tragen wesentlich zur Einstellung des für die erfindungsgemäße Füllfaser wichtigen Gleitverhaltens bei, das das gute Öffnungsverhalten und den notwendigen Bausch ermöglicht. Die Art der Furiktionalisierung hat größeren Einfluss auf das Gleitverhalten als die Grundsubstanz der Avivage.

Als Grundsubstanz der Avivage kommen alle hierfür bekannten chemischen Verbindungen in Frage, beispielsweise Silikonöle oder Avivagen auf Basis von Fettsäuren. Bevorzugt ist für die vorliegende Erfindung jedoch ein Silikonöl, da dieses die beste Permanenz aufweist. Unter Permanenz soll hier die Fähigkeit verstanden werden, möglichst lange auf der Faser zu verbleiben, beispielsweise auch nach mehreren Waschvorgängen.

Großen Einfluss auf die gute Öffnungs- und Verarbeitungsfähigkeit der erfindungsgemäßen Füllfaser hat die Stapelfaserlänge, auch Schnittlänge genannt. Überraschenderweise wurde gefunden, dass erfindungsgemäße Füllfasern mit einer Stapelfaserlänge zwischen 6 und 20 mm die besten Eigenschaften aufweisen. Zu große Stapelfaserlängen führen zu mehr Verhakungen und damit zu einer Verschlechterung des Offnungsverhaltens. Das in der Stauchkammer gekräuselte Faserkabel wird im gestreckten Zustand, d. h. unter Spannung durch handelsübliche Schneidmaschinen, in denen die Schnittlänge zuvor fest eingestellt wird, geschnitten.

Überraschenderweise hat sich herausgestellt, dass sich mit dem sogenannten Blowbox-Test ermitteln lässt , ob eine Faser für die Verwendung als Füllfaser mit einem guten Öffnungsverhalten gut geeignet ist. Dies ist von großer Bedeutung bei der Sicherung der Produktqualität. Ein schlechtes Öffnungsverhalten führt zu Reklamationen der Kunden, da diese, wie bereits oben beschrieben mit den bei ihnen vorhandenen Aggregaten die Faserballen gar nicht oder nur unzureichend öffnen und daher gelieferte Fasern mit schlechtem Öffnungsverhalten nicht verarbeiten können. Schlecht geöffnete Fasern können auch zu Schäden an den empfindlichen Weiterverarbeitungsmaschinen der Füllfaserverarbeiter und damit zu Regressansprüchen gegenüber dem Faserhersteller führen.

Je größer das Blowbox-Höhenverhältnis ist, desto leichter lässt sich die Faser mit den bei Füllfaserverarbeitern üblicherweise vorhandenen Aggregaten öffnen. Bevorzugt weisen daher die erfindungsgemäßen Füllfasern ein Blowbox-Höhenverhältnis zwischen 4 und 15, besonders bevorzugt zwischen 6 und 14 auf.

Die weitere Aufgabe wird gelöst durch ein Verfahren zur Herstellung einer cellulosischen Füllfaser mit einem Einzelfasertiter von 0,7 bis 6,0 dtex, bevorzugt 0,8 bis 3,0 dtex, bestehend aus den Schritten
a. Herstellung einer cellulosehaltigen Spinnlösung,
b. Verspinnen der Spinnlösung zu einem Faserkabel,
c. Kabelnachbehandlung mit Waschen, Trocknen, Kräuseln und Avivieren,
wobei das Kabel in einer Stauchkammer zu einer Bogenzahl von mindestens 18 Bögen/10cm gekräuselt und anschließend geschnitten wird und die geschnittene Füllfaser ein Blowbox-Höhenverhältnis zwischen 4 und 15, bevorzugt zwischen 6 und 14 aufweist.

Im erfindungsgemäßen Verfahren wird bevorzugt eine aminofunktionalisierte Avivage eingesetzt.

Die im erfindungsgemäßen Verfahren eingesetzte Avivage ist bevorzugt ein Silikonöl.

Maßgeblich für die Öffnungs- und Weiterverarbeitungseigenschaften der Füllfaser ist auch deren Avivageauflage. Sie sollte zwischen 0,3 und 3,0 Gew.%, bezogen auf die Gesamtmasse der avivierten Faser betragen.

Bevorzugt werden die Fasern in einem Trocken-Naß-Spinnverfahren, beispielsweise einem der bekannten Lyocell-Verfahren mit wässrigen Aminoxiden oder ionischen Flüssigkeiten als Lösungsmittel für die Cellulose, gesponnen.

Die Aufgabe wird auch gelöst durch die Verwendung einer cellulosischen Füllfaser mit einem Einzelfasertiter von 0,7 bis 6,0 dtex, bevorzugt 0,8 bis 3,0 dtex, die eine in einer Stauchkammer erzeugte Kräuselung mit einer Bogenzahl von mindestens 18 Bögen/10cm sowie eine Avivageauflage aufweist, als Füllmaterial in Bettwaren und Bekleidung.

Bevorzugt weist die hierfür verwendete cellulosische Füllfaser ein Blowbox-Höhenverhältnis zwischen 4 und 15, bevorzugt zwischen 6 und 14 auf.

Sie kann in Mischung mit Daunen und/oder Federn oder auch in Mischung mit Polyester, Polymilchsäure und/oder Polypropylen eingesetzt werden. Auch der Einsatz in Mischung mit Naturfasern wie Kapok oder Pappelflaum ist möglich.

### Bestimmung der Bogenzahl:

Die Bogenzahl wird mit dem in WO 95/24520 beschriebenen Verfahren bestimmt.

### Blowbox-Test:

Die für die Verwendung als Füllfaser in Mischung mit Daunen und Federn praxisrelevanten Öffnungseigenschaften können im Labormaßstab mit der im Folgenden beschriebenen Methode, dem sogenannten Blowbox-Test geprüft werden:
Die Blowbox ist ein rechteckiger Metallbehälter, der an der Unterseite offen und an der Oberseite mit einem luftdurchlässigen Sieb abgedeckt ist. Die Abmessungen der Blowbox betragen 20 x 15 x 20 cm (Länge x Breite x Höhe, d. h. 6 I Volumen). An der Oberfläche befindet sich ein luftdurchlässiges Metallsieb mit einer Maschengröße von ca. 0,8 mm.

Durch das Sieb wird mittels einer Düse ein konstanter Luftstrahl eingebracht, der die Faser aufwirbelt. Die überschüssige Luft entweicht ebenfalls durch das Sieb.

Die Ermittlung der Öffnungseigenschaften wird folgendermaßen durchgeführt, wobei zur Ermittlung verlässlicher Ergebnisse stets der Mittelwert aus jeweils zwei Versuchen gebildet wird:

### Bestimmung der Ausgangshöhe:

5 g einer von Hand aus einem gepressten Ballen entnommenen, also nicht maschinell geöffneten Faser werden zunächst gemäß der BISFA-Vorschriften (BISFA-Booklet "Testing methods viscose, modal, lyocell and acetate, staple fibres and tows", Ausgabe 2004) in der Standardatmosphäre (20°C, 65% relative Luftfeuchte) konditioniert und danach behutsam in ein 3000 ml Becherglas mit einem Durchmesser von 14,5 cm übergeführt und die Füllhöhe gemessen.

Diese Fasern werden anschließend in die Blowbox gegeben. Über eine Düse, deren Düsenkopf um 45° geneigt 6 cm vom rechten Rand entfernt in Richtung Blowboxmitte angesetzt wird (Abbildung 2), wird mit einem Querschnitt von 4mm im Abstand von 1 cm über dem Sieb Luft eingeblasen, wodurch die Fasern aufgewirbelt und geöffnet werden. Die Druckluftdurchflussmenge wird auf 8.4 Nm3 /h eingestellt; der Düsenquerschnitt muss 4mm betragen. Die Blaszeit pro Anwendung beträgt 60 sec.

### Berechnung der Blowbox-Höhe:

Die zuvor mit der Blowbox geöffneten Fasern werden anschließend behutsam wieder in das 3000 ml Becherglas mit einem Durchmesser von 14,5 cm übergeführt und die Füllhöhe erneut gemessen (Abbildung 3).

### Bestimmung des Blowbox-Höhenverhältnisses:

Das Blowbox-Höhenverhältnis ist der Quotient aus Blowbox-Höhe und Ausgangshöhe.

Zusätzlich wird die Öffnungsgüte der Fasern nach folgendem Notenschlüssel visuell beurteilt:
Note 1: Keine Öffnung
Note 5: Die Hälfte der Fasern sind geöffnet
Note 10: Alle Fasern sind geöffnet
Abbildung 4 zeigt beispielsweise Fasern mit der Note 9 für die Öffnungsgüte.

### Beispiele:

### Beispiel 1 (Vergleich):

Lyocellfasern mit einem Einzelfasertiter von 1,7 dtex wurden nach dem bekannten Verfahren durch Extrusion einer Lösung von Cellulose in wässrigem Aminoxid geformt, in einem Trocken-Naß-Spinnverfahren koaguliert und in einer Vliesnachbehandlung gemäß dem Stand der Technik geschnitten, gewaschen, getrocknet und und mit einem Silikonöl aviviert, so dass sie eine Avivageauflage zwischen 0,8 und 1,2 Gew.% hatten. Ein einzelner Wert lässt sich für diesen Parameter nicht angeben, da auch bei sorgfältiger Aufbringung der Avivage die Auflage im Faservlies innerhalb gewisser Grenzen schwankt. Die Fasern wurden in einer handelsüblichen Autefa-Ballenpresse im Produktionsmaßstab zu Ballen gepresst. Proben wurden anschließend gemäß der oben beschriebenen Methode genommen.

### Erfindungsgemäße Beispiele 2 und 3:

Lyocellfasern mit einem Einzelfasertiter von 1,7 dtex wurden nach einem bekannten Verfahren durch Extrusion einer Lösung von Cellulose in wässrigem Aminoxid geformt, in einem Trocken-Naß-Spinnverfahren koaguliert und in einer Kabelnachbehandlung gewaschen, getrocknet, in einer Stauchkammerkräuselung gekräuselt und mit einem aminofunktionalisierten Silikonöl Type Wacker finish CT96E aviviert, so dass sie eine Avivageauflage zwischen 0,7 und 0,9 Gew.% hatten. Erst danach wurde das Kabel geschnitten. Die Fasern wurden in einer handelsüblichen Autefa-Ballenpresse im Produktionsmaßstab zu Ballen gepresst. Proben wurden anschließend gemäß der oben beschriebenen Methode genommen.

Die gemäß dem erfindungsgemäßen Verfahren hergestellten Fasern zeigen ein wesentlich besseres Öffnungsverhalten als die aus dem Stand der Technik.

| Beispiel | 1 | 2 | 3 |
|---|---|---|---|
| Herstellung | Vlies | Kabel gekräuselt | Kabel gekräuselt |
| Schnittlänge [mm] | 11 | 12 | 20 |
| Bogenzahl | - | 20-25 | 20-25 |
| Blowbox Note | 2 | 6 | 6 |
| Ausgangshöhe [cm] | 2 | 2 | 2 |
| Blowbox Höhe [cm] | 6 | 23 | 24 |
| Blowbox-Höhenverhältnis | 3 | 11,5 | 12 |

## Patentansprüche

1. Cellulosische Füllfaser mit einem Einzelfasertiter von 0.7 bis 6,0 dtex, **dadurch gekennzeichnet, dass** sie eine in einer Stauchkammer erzeugte Kräuselung mit einer Bogenzahl von mindestens 18 Bögen/10cm sowie eine Avivageauflage und ein Blowbox-Höhenverhältnis zwischen 4 und 15, bevorzugt zwischen 6 und 14 aufweist, *wobei die Avivagesuflage aus einer aminofunktionalisierten Avivage besteht,*

2. Füllfaser gemäß Anspruchen Anspruch 1, die eine Bogenzahl von 18 bis 60 Bögen/10cm, bevorzugt von 18 bis 40 Bögen/10cm aufweist.

3. Füllfaser gemäß den Ansprüchen 1 und oder 2, die eine Avivagoauflage von 0,3 bis 3,0 Ges.%, bezogen auf die Gesamtmasse der avivierten Faser aufweist.

4. Füllfaser gemäß den Ansprüchen 1 bis 3, wobei die Avivage ein Silikonöl ist.

5. Füllfaser gemäß den Ansprüchen 1 bis 4, die eine Stapelfaserfänge zwischen 6 und 20 mm ausweist.

6. Verfahren zur Herstellung einer cellulosischen Füllfaser mit einem Einzelfasartiter von 0,7 bis 6,0 dtex, bestehend aus den Schritten
a. Herstellung einer cellulosehaltigen Spinnlösung,
b. Verspinnen der Spinnlösung zu einem Faserkabel,
c. Kabelnachbehandlung mit Waschen, Trocknen, Kräusein und Avivieren,
**dadurch gekennzeichnet dass** das Kabel In einer Stauchkammer zu einer Bogenzahl von mindestens 18 Bögen/10cm gekräuselt und anschließend geschnitten wird und die geschnittene Füllfaser ein Blowbox-Höhenverhältnis zwischen 4 und 15, bevorzugt zwischen 6 und 14 aufweist *und die Avivage eine aminofunktionalisierte Avivage ist.*

7. Verfahren gemäß Ansprüche 6, wobei die Avivage ein Silikonöl ist.

8. Verfahren gemäß Anspruch 6, wobei die Faser mit einer Avivageauflage von 0,3 bis 3,0 Gew.%, bezogen auf die Gesamtmasse der avivierten Faser, versehen wird.

9. Verfahren gemäß Anspruch 6, wobei die Fasern in einem Trocken-Naß-Spinnverfahren gesponnen werden.

10. Verwendung einer cellulosischen Füllfaser mit einem Einzelfasertiter von 0,7 bis 6.0 dtex, die eine in einer Stauchkammer erzeugte Kräuselung mit einer Bogenzahl von mindestens 18 Bögen/10cm sowie eine Avivageauflage *aus einer aminofunktionalisierten Avivage* und ein Blowbox-Höhenverhältnis zwischen 4 und 15, bevorzugt zwischen 6 und 14 aufweist, als Füllmaterial in Bettwaren und Bekleidung,

11. Verwendung einer cellulosischen Füllfaser gemäß Anspruch 10 in Mischung mit Daunen und/oder Federn.

12. Verwendung einer cellulosischen Füllfaser gemäß Anspruch 10 in Mischung mit Fasern aus Polyester, Polymilchsäure, Polypropylen, Kapok und/oder Pappelflaum.

## Claims

1. Cellulosic filling fibre with an individual fibre titre of 0.7 to 6.0 dtex, **characterised in that** it has a crimp produced in a crimping device with an arc number of at least 18 arcs/10 cm as well as a finishing agent layer and a Blowbox height ratio of between 4 und 15, preferably between 6 and 14, whereby the finishing agent layer is made of an amino-functional finishing agent.

2. Filling fibre according to claim 1 which has an arc number of 18 to 50 arcs/10 cm, preferably from 18 to 40 arcs/10 cm.

3. Filling fibre according to claims 1 and/or 2 which has a finishing agent layer of 0.3 to 3.0 weight percent, in relation to the overall mass of the finished fibre.

4. Filling fibre according to claims 1 to 3 whereby the finishing agent is a silicone oil.

5. Filling fibre according to claims 1 to 4 which has a staple fibre length of between 8 and 20 mm.

6. Process for the production of a cellulosic filling fibre with an individual fibre titre of 0.7 to 6.0 dtex, comprising the following steps:
a) Production of a spinning solution containing cellulose,
b) Spinning of the spinning solution to a fibre tow,
c) Post treatment of tow by means of washing, drying, crimping and finishing,
**characterised by** the fact that the tow is crimped in a crimping device with a number of arcs of at least 18 arcs/10 cm and then finally cut and that the cut filling fibre has a Blowbox height ratio of between 4 and 15, preferably between 6 and 14 and that *the finishing agent is an amino-functional finishing agent.*

7. Process according to claim 6 whereby the finishing agent is a silicone oil.

8. Process according to claim 6, whereby the fibre is equipped with a finishing agent layer of 0.3 to 3.0 % weight percent, in relation to the total mass of the finished fibre.

9. Process according to claim 6 whereby the fibres are spun in a dry-wet spinning process.

10. Use of a cellulosic filling fibre with an individual fibre titre of 0.7 to 6.0 dtex which reveals a crimping produced in a crimping device with a number of arcs of at least 18 arcs/10 cm and a finishing agent layer of *an amino-functional finishing agent* and a Blowbox height ratio of between 4 and 15, preferably between 6 and 14, as a filling material for bed wear and clothing.

11. Use of a cellulosic filling fibre according to claim 10 in a blend with down and/or feathers.

12. Use of a cellulosic filling fibre according to claim 10 in a blend with fibres of polyester, polylactic acid, polypropylene, capok and/or poplar fluff.

## Revendications

1. Fibre de remplissage cellulosique d'un titre de fibre individuel de 0,7 à 6,0 dtex, **caractérisée par le fait qu'**elle présente une frisure produite dans une boîte frisante avec un nombre d'arcs d'au moins 18 arcs/10 cm ainsi qu'un support d'avivage et un rapport de hauteur Blowbox compris entre 4 et 15, de préférence entre 6 et 14, le support d'avivage comprenant un avivage amino-fonctionnalisé.

2. Fibre de remplissage selon la revendication 1 qui présente un nombre d'arcs de 18 à 50 arcs/10 cm, de préférence de 18 à 40 arcs/10 cm.

3. Fibre de remplissage selon les revendications 1 et/ou 2 qui présente un support d'avivage de 0,3 à 3,0 de % en poids, rapporté à la masse totale de la fibre avivée.

4. Fibre de remplissage selon les revendications 1 à 3, l'avivage étant une huile de silicone.

5. Fibre de remplissage selon les revendications 1 à 4 qui présente une longueur de fibre discontinue comprise entre 8 et 20 mm.

6. Procédé de production d'une fibre de remplissage cellulosique avec un titre de fibre individuel de 0,7 à 6,0 dtex, comprenant les opérations suivantes :
a) Réalisation d'une solution de filage à teneur cellulosique,
b) Filage de la solution de filage en un câble de fibre,
c) Traitement ultérieur du câble avec lavage, séchage, frisure et avivage,
**caractérisé par le fait que** le câble est frisé dans une boîte frisante avec un nombre d'arcs d'au moins 18 arcs/10 cm et ensuite coupé et que la fibre de remplissage coupée présente un rapport de hauteur Blowbox compris entre 4 et 15, de préférence entre 6 et 14 et que l'avivage est un avivage amino-fonctionnalisé.

7. Procédé selon la revendication 6, l'avivage étant une huile de silicone.

8. Procédé selon la revendication 6, la fibre étant dotée d'un support d'avivage de 0,3 à 3,0 % en poids, rapporté à la masse totale de la fibre avivée.

9. Procédé selon la revendication 6, les fibres étant filées dans un procédé de filage sec-humide.

10. Utilisation d'une fibre de remplissage cellulosique avec un titre de fibre individuel de 0,7 à 6,0 dtex qui présente une frisure produite dans une boîte frisante avec un nombre d'arcs d'au moins 18 arcs/10 cm, un support d'avivage provenant d'un avivage amino-fonctionnalisé et un rapport de hauteur Blowbox compris entre 4 et 15, de préférence entre 6 et 14, en tant que matière de remplissage pour articles de literie et vêtements.

11. Utilisation d'une fibre de remplissage cellulosique selon la revendication 10 dans un mélange avec duvet et/ou des plumes.

12. Utilisation d'une fibre cellulosique selon la revendication 10 dans un mélange avec des fibres en polyester, acide polylactique, polypropylène, capok et/ou poil de peuplier.
